# EUROPÄISCHE PATENTSCHRIFT

(11) **EP 3 473 352 B1**
(45) Veröffentlichungstag und Bekanntmachung des Hinweises auf die Patenterteilung: **25.12.2019**
(21) Anmeldenummer: 18200963.9
(22) Anmeldetag: 17.10.2018
(51) Int. Cl.: B22D 11/00, C23C 2/38

(54) **VERFAHREN ZUM HERSTELLEN EINES KUPFERPROFILS UND KUPFERPROFIL**
METHOD FOR PRODUCING A COPPER PROFILE AND COPPER PROFILE
PROCÉDÉ DE FABRICATION D'UN PROFIL DE CUIVRE ET PROFIL DE CUIVRE

(30) Priorität: 17.10.2017 DE 102017124144
(43) Veröffentlichungstag der Anmeldung: 24.04.2019
(73) Patentinhaber: KME Mansfeld GmbH, 06333 Hettstedt (DE)
(72) Erfinder: Willers, Guido, 06132 Halle (DE)
(74) Vertreter: Griepenstroh, Jörg

(56) Entgegenhaltungen:
- DE-A1- 10 140 965
- US-A- 5 736 199
- US-A1- 2003 029 902

## Beschreibung

Die Erfindung betrifft ein Verfahren zum Herstellen eines Kupferprofils, insbesondere eines Kupferdrahtes, aus einem Matrixelement, wobei das Matrixelement mindestens ein Filament aufweist. Des Weiteren betrifft die Erfindung ein Kupferprofil.

Zur Herstellung von einem Kupferdraht aus einem Metall-Matrix-Composit (MMC) sind verschiedene Verfahren bekannt. Beim schmelzmetallurgischen Prozess erfolgt eine Infiltration von Fasern oder Partikeln durch Vakuum und/oder Druck, ein Einrühren von Partikeln in die Schmelze und anschließende Weiterverarbeitung durch Gieß- und Umformverfahren. Ebenso können pulvermetallurgische Prozesse verwendet werden, bei denen Pulvermixturen gesintert werden oder ein Sintern oder Schmieden von Tauen aus Metall- und Nichtmetallfasern erfolgt. Auch kann ein Beschichten aus einer Gasphase (PVD/CVD), elektrolytisches Abscheiden oder Plasmaspritzen angewandt werden.

Im Allgemeinen benötigen alle diese Herstellungsverfahren mehrere Verfahrensschritte wie Gieß-Walz-Drahtherstellung, Grobdrahtzug und/oder Feindrahtzug.

Zudem reduziert sich die elektrische Leitfähigkeit durch das Verwenden von Legierungen und/oder durch Umformen eines Kupferprofils erheblich. Des Weiteren wird die Verarbeitung von höherfesten Legierungen zu Drähten mit einem Durchmesser < 0,3mmm durch die geringe Umformbarkeit immer aufwändiger.

In der DE 36 38 249 C2 wird eine Vorrichtung zum kontinuierlichen Tauformen eines Gussstabes offenbart, bei der ein Kerndraht von beispielsweise 7,15mm aus Metall mittels Klemmrollen durch ein Loch im Boden eines Tiegels derart nach oben bewegt wird, dass sich ein anderes geschmolzenes Metall im Tiegel an den Kerndraht anlagert und ein Gussstab geformt wird. Somit erfolgt hier die Anlagerung mit einer Erstarrungsrichtung senkrecht zur Kerndrahtachse und unterhalb des Schmelzespiegels im Tiegel. Zudem wird lediglich ein Stab aus einem Metall-/Metallverbundwerkstoff jedoch keim MMC hergestellt.

Aus der US 5,736,194 A ist ein Verfahren zur Druckinfiltration einer Faservorform mit einem Matrixmaterial bekannt, bei dem ein Bad mit geschmolzenem Metall als Matrixmaterial innerhalb einer Druckkammer angeordnet ist und die Faservorform durch drei verschiedene Mündungen gezogen wird. Hierbei taucht die erste Ausgangsöffnung in das geschmolzene Metallbad ein und beeinflusst dadurch direkt die Ausbildung und die Oberflächenqualität der vorbeschichteten Faservorform.

Die US 2003/0029902 A1 offenbart ein Verfahren, bei welchem faserverstärkte Metallmatrixdrähte zum Verstärken eines Gussteils in die Gussform eingelegt und letztere anschließend mit geschmolzenem Metall gefüllt wird.

Die WO 96/27 456 A1 offenbart ein Verfahren zum Erzeugen eines Metallstranges, bei dem ein Metallband durch den Boden eines mit Schmelze gefüllten Behälters geleitet und nach Ankristallisieren der Schmelze über oberhalb des Behälters angeordnete Rollen abgezogen wird. Hierbei ist die Öffnung im Boden als schlitzförmiger Kanal ausgeführt und die Bandgeschwindigkeit wird so gewählt, dass sich ein Meniskus mit konischen Krümmungsradien im Bereich der Mündung des Kanals am Boden des Behälters zur Schmelze ausbildet, sodass der Meniskus aus einem Zwei-Phasen-Gebiet mit zum Teil flüssigem Metall und festen metallischen Kristallen besteht und unterhalb des Flüssigkeitsspiegels am Anlaufkanal angeordnet ist. In der US 5 736 199 A wird ein Verfahren zur Herstellung eines Kupferprofils beschrieben.

Nachteilig bei den oben genannten Verfahren sowie den allgemein bekannten Verfahren zur Herstellung von Feindrähten mit einem Durchmesser < 0,3mm sind die Vielzahl an notwendigen Verfahrensschritten, insbesondere Gieß-Walzdraht-Herstellung, Up-Casting, Grobdrahtzug, Mitteldrahtzug und Feindrahtzug sowie eine mehrfache Wärmebehandlung.

Ein einfach durchführbares und kostengünstiges Verfahren zum Herstellen eines Kupferdrahtes aus Metall-Matrix-Composit und somit einem Kupfer-Nichtmetall-Verbundwerkstoff ist aus dem Stand der Technik nicht bekannt.

Aufgabe der Erfindung ist es, den Stand der Technik zu verbessern.

Gelöst wird die Aufgabe durch ein Verfahren zum Herstellen eines Kupferprofils, insbesondere eines Kupferdrahtes, aus einem Matrixelement, wobei das Matrixelement mindestens ein Filament aufweist, mit folgendem Schritt:
- Durchführen des Matrixelementes durch eine Öffnung eines mit flüssigem Kupfer gefüllten Kupfertiegels derart, dass flüssiges Kupfer auf dem Matrixelement aufgebracht wird und das aufgebrachte Kupfer auf dem Matrixelement frei von dem flüssigen Kupfer vom gefüllten Kupfertiegel derart erstarrt, dass direkt das Kupferprofil ausgebildet wird.

Mit dem erfinderischen Verfahren ist somit ein Kupfer-Matrix-Composit-Draht direkt in einem einzigen Verfahrensschritt durch das Durchführen des Matrixelementes durch die Kupferschmelze herstellbar. Folglich entfallen die herkömmlichen Verfahrensschritte wie beim Gieß-Walzdraht, Up-Casting, Grobdrahtzug und/oder Feindrahtzug.

Mithin werden mit dem erfindungsgemäßen Verfahren Kupferprofile und insbesondere Kupferdrähte aus MMC hergestellt, die in Bezug auf Zugfestigkeit, elektrische Leitfähigkeit und Dauerschwingfestigkeit sowie Dichte optimierte Materialeigenschaften aufweisen. Es ist besonders vorteilhaft, dass ein Kupferdraht frei von Umformprozessen hergestellt wird, welcher eine optimierte elektrische Leitfähigkeit bereitstellt.

Ein wesentlicher Gedanke der Erfindung beruht darauf, dass ein Matrixelement mittels einer Öffnung in einem Tiegel mit Kupferschmelze derart durch die Kupferschmelze geführt wird, dass das Erstarren des auf dem Matrixelement aufgebrachten Kupfers unbeeinflusst von flüssigem Kupfer im Tiegel erfolgt und dadurch direkt das Kupferprofil ausgebildet wird. Somit wird ein Kupfer-Matrix-Draht direkt in einem einzigen Verfahrensschritt gefertigt.

### Folgendes Begriffliche sei erläutert:

Ein "Kupferprofil" ist insbesondere ein längliches Bauteil aus Kupfer und dem Matrixelement. Ein Kupferprofil weist insbesondere über seine gesamte Länge einen gleichen Querschnitt und/oder eine gleiche Oberflächenqualität auf. Bei einem Kupferprofil handelt es sich insbesondere um einen Draht, insbesondere Feindraht, ein Band und/oder einen Stab aus einem Verbundwerkstoff Kupfer-Matrixelement.

Unter einem "Kupferdraht" wird insbesondere ein dünn, lang und biegsam geformtes Metall und/oder Kupferlegierung verstanden. Ein Kupferdraht kann insbesondere einen kreisförmigen Querschnitt oder eine andere Querschnittsform aufweisen. Bei einem Kupferdraht kann es sich insbesondere auch um einen Flach-, Vierkant- und/oder Profildraht handeln. Der Kupferdraht weist insbesondere einen Durchmesser von 0,1mm bis 30mm, bevorzugt 0,2mm bis 0,5mm auf. Der Kupferdraht weist insbesondere ein Matrixelement auf und bildet somit aus einem Kupfer-Nichtmetall-Verbundwerkstoff.

Ein "Matrixelement" ist insbesondere ein längliches Element, welches frei von Kupfer und/oder Kupferlegierungen oder Metall ist. Das Matrixelement weist insbesondere mindestens ein Filament auf.

Unter "Filament" wird insbesondere eine einzelne Faser beliebiger Länge verstanden. Ein Filament weist insbesondere einen anorganischen oder organischen Stoff auf. Bei einem Filament kann es sich beispielsweise um eine Textil-, Glas-, Kohlenstoff- und/oder Keramikfaser handeln. Bevorzugt weist das Filament und/oder Matrixelement eine Oberflächeneigenschaft auf, welche Schmelze anzieht.

Ein "Kupfertiegel" auch Schmelztiegel genannt ist insbesondere ein einseitig und insbesondere offener Behälter. In einem Kupfertiegel kann insbesondere festes Kupfer in einem Schmelzeofen geschmolzen werden. Der Kupfertiegel weist insbesondere flüssiges Kupfer auf, durch welches das Matrixelement durch eine Öffnung geführt wird.

Eine "Öffnung" ist insbesondere eine nichtverschlossene Stelle im Boden des Kupfertiegels und somit ein Durchlass durch den Boden des Kupfertiegels. Die Öffnung weist insbesondere einen beliebigen Querschnitt auf. Bevorzugt ist die Öffnung an das durchgeführte Matrixelement derart angepasst, dass flüssiges Kupfer aus dem Kupfertiegel nicht durch die Öffnung nach außen dringen und/oder auslaufen kann. Im Falle eines zu fertigenden Drahtes ist die Öffnung beispielsweise als rundes Loch und im Falle eines zu fertigenden Bandes als Langloch ausgeführt.

Unter "flüssigem Kupfer" wird insbesondere Kupfer und/oder Kupferlegierung im flüssigen Aggregatzustand verstanden, sodass das flüssige Kupfer fließfähig ist.

Unter "Erstarren des aufgebrachten Kupfers auf dem Matrixelement frei von dem flüssigen Kupfer im gefüllten Kupfertiegel" wird insbesondere verstanden, dass bereits auf dem Matrixelement aufgebrachtes Kupfer bei seinem Erstarren nicht oder nur im geringen Maße von dem flüssigen Kupfer im gefüllten Kupfertiegel beeinflusst wird. Somit erfolgt ein definiertes Abkühlen und Erstarren der Schmelze am oberen Ende des Meniskus. Dieser Effekt führt insbesondere zur einer Ausbildung der Erstarrungsfront über der Schmelzoberfläche und parallel zu dieser. Die Erstarrungsrichtung erfolgt dabei insbesondere entgegen der Bewegungsrichtung des Filaments.

In einer weiteren Ausgestaltungsform des Verfahrens erfolgt das Durchführen durch ein kontinuierliches Ziehen.

Dadurch, dass das Matrixelement kontinuierlich durch die Öffnung des mit flüssigen Kupfers gefüllten Kupfertiegels gezogen wird, ist ein endloser MMC-Draht und/oder ein endloses Kupferprofil beliebiger Länge herstellbar. Zudem wird das Kupferprofil kontinuierlich mit einer hohen, gleichbleibenden Oberflächenqualität gefertigt.

Es ist besonders vorteilhaft, dass über eine Geschwindigkeit beim kontinuierlichen Ziehen ein spezifischer Durchmesser des gefertigten Kupferprofils und insbesondere ein sehr geringer MMC-Drahtdurchmesser gefertigt werden kann.

Vor allem wird alleinig durch das Ziehen des Matrixelementes durch den mit flüssigem Kupfer gefüllten Kupfertiegel das Kupferprofil gefertigt. Somit liegt ein sehr kostengünstiges und einstufiges Verfahren zum Fertigen eines Kupferprofils aus MMC-Verbundwerkstoff vor.

Folglich kann mit dem erfindungsgemäßen Verfahren insbesondere ein Draht mit einem MMC hergestellt werden, bei dem sein gefertigter Durchmesser im Wesentlichen frei wählbar ist und insbesondere < 0,3mm sein kann. Zudem kann ein quasi endloser Draht mit beliebiger Länge und mindestens einem Filament hergestellt werden.

Es ist besonders vorteilhaft, dass ein MMC-Draht durch Ziehen eines Matrixelementes direkt aus einer Kupferschmelze ohne weitere Verfahrensschritte gefertigt wird.

Unter "Ziehen" wird insbesondere ein Ausüben einer Kraft in Richtung einer Kraftquelle verstanden. Beim Ziehen wird insbesondere eine Zugspannung auf das Matrixelement und/oder das Filament aufgebracht. Beim Ziehen wird insbesondere das Matrixelement und/oder Filament durch die Öffnung und das geschmolzene Kupfer des gefüllten Kupfertiegels gezogen. Somit ist Ziehen insbesondere im Sinne von Führen zu verstehen.

Um ein optimales Erstarren des aufgebrachten Kupfers auf dem Matrixelement zu erreichen, wird eine Erstarrungsrichtung des aufgebrachten Kupfers auf dem Matrixelement längs oder parallel einer Längsachse des Matrixelementes ausgerichtet.

Somit erfolgt das Erstarren des aufgebrachten Kupfers entlang der Längsachse des Matrixelementes, sodass ein Erstarrungsprofil entlang des Matrixelementes ausgebildet werden kann.

Mithin ist die Erstarrungsrichtung entgegengesetzt zur Zugrichtung, wodurch die Ausdehnung der Erstarrungsfront sowie die Dicke des erstarrten Kupfers auf dem Matrixelement durch die Geschwindigkeit des Durchführens und/oder Ziehens beeinflusst werden kann.

Es ist besonders vorteilhaft, wenn durch das Durchführen und/oder Ziehen das Matrixelement mit dem aufgebrachten Kupfer oberhalb des Flüssigkeitsspiegels des flüssigen Kupfers aus der Kupferschmelze herausgebracht und das Erstarren außerhalb des flüssigen Kupfers oberhalb des Flüssigkeitsspiegels erfolgt.

Eine "Erstarrungsrichtung" ist insbesondere die Richtung, in der das Erstarren des aufgebrachten Kupfers auf das Matrixelement erfolgt. Wird beispielsweise das Matrixelement nach oben aus dem Kupfertiegel mit dem gefüllten flüssigen Kupfer hinaus in die umgebende Atmosphäre gezogen, so ist die Erstarrungsrichtung insbesondere entgegen der Zugrichtung, d.h. in Richtung der Schmelze, und vertikal ausgerichtet. Somit etabliert sich insbesondere eine stationäre Erstarrungsfront.

Folglich ist ein fortlaufender gerichteter Erstarrungsprozess des aufgebrachten Kupfers auf dem Matrixelement realisierbar.

Eine "Längsachse" ist insbesondere die Länge der längsten Ausdehnung des Matrixelementes. Eine Längsachse ist somit insbesondere die in der Längsrichtung des Matrixelementes verlaufende Achse.

In einer weiteren Gestaltungsform des Verfahrens wird die Längsachse des Matrixelementes vertikal ausgerichtet, sodass sich ein freier Meniskus aus aufgebrachtem Kupfer um das Matrixelement am und/oder oberhalb eines Flüssigkeitsspiegels des flüssigen Kupfers im gefüllten Kupfertiegel ausbildet.

Somit wird ein freier Meniskus aus aufgebrachtem Kupfer um das Matrixelement ausgebildet, wobei der freie Meniskus einen selbststabilisierenden runden Querschnitt aufweist. Dadurch werden eventuelle Nachbearbeitungsschritte reduziert oder vermieden.

Zudem führt der ausgebildete Meniskus dazu, dass sich an der unteren Basis des Meniskus kleine Partikel, wie Zunder und/oder Tiegelmaterial, sammeln können und in das flüssige Kupfer im gefüllten Kupfertiegel absinken, sodass der Bereich der Erstarrungsfront frei von Partikeln bleibt. Folglich wird grundsätzlich eine Drahtoberfläche ausgebildet, welche glatt und frei von Partikeln ist.

Des Weiteren kann nicht nur über die Ziehgeschwindigkeit des Matrixelementes, sondern auch durch gezielte Beeinflussung des Meniskus das Erstarren des aufgebrachten Kupfers auf dem Matrixelement beeinflusst werden. Neben der Ausgestaltung des mit flüssigen Kupfers gefüllten Kupfertiegels, wie die Flüssigkeitshöhe des flüssigen Kupfers, die Ausgestaltung der Öffnung im Kupfertiegelboden, die Temperatur und Viskosität des flüssigen Kupfers, wird die Ausbildung und Form des Meniskus, da dieser oberhalb des Flüssigkeitsspiegels des flüssigen Kupfers in den Kupfertiegel und somit weitgehend in der umgebenden Atmosphäre angeordnet ist, durch weitere Parameter, wie die Umgebungstemperatur, den Luftdruck und ähnliches, sowie durch die Temperatur des Matrixelementes an der Erstarrungsfront beeinflusst. Insbesondere die Tiegelausgestaltung und -form sowie die Art des Filaments wirken sich stabilisierend auf den Meniskus aus.

Es ist insbesondere Vorteilhaft, dass sich der Meniskus in Ziehrichtung kontinuierlich auf die Dicke des erstarrten Kupfers auf dem Matrixelement verjüngt.

Unter einem "Meniskus" wird insbesondere eine Wölbung an der Oberfläche einer Flüssigkeit verstanden. Der Meniskus bildet sich insbesondere an der Flüssigkeitsoberfläche des flüssigen Kupfers im gefüllten Kupfertiegel aufgrund des Durchführens und/oder Ziehens des Matrixelementes durch das flüssige Kupfer und des Durchbrechens des Matrixelementes durch die Flüssigkeitsoberfläche des flüssigen Kupfers aus. Somit geht die Ausbildung des Meniskus insbesondere auch auf die Wechselwirkung zwischen dem Flüssigkeitsspiegel und der Oberfläche des Matrixelementes mit dem aufgebrachten Kupfer zurück. Der Meniskus weist insbesondere oben an der Erstarrungsfront eine konvexe und unten zum Flüssigkeitsspiegel eine konkave Form auf. Insbesondere ist an der Erstarrungsfront die Krümmung des Meniskus maximal und nimmt mit Annäherung an den Flüssigkeitsspiegel ab.

Ein "freier Meniskus" bedeutet insbesondere, dass der Meniskus selbst sich nicht innerhalb des flüssigen Kupfers im gefüllten Kupfertiegel, sondern weitgehend in der umgebenden Atmosphäre befindet. Der freie Meniskus ist insbesondere nur an seiner unteren Basis im Kontakt zum Flüssigkeitsspiegel des flüssigen Kupfers im gefüllten Kupfertiegel.

Der "Flüssigkeitsspiegel" ist insbesondere der Flüssigkeitsstand des flüssigen Kupfers im gefüllten Kupfertiegel. Der Flüssigkeitsspiegel, auch Flüssigkeitsoberfläche genannt, stellt insbesondere die Grenzfläche zwischen dem flüssigen Kupfer und der darüber angeordneten Umgebungsatmosphäre dar.

Um ein gleichmäßiges Aufbringen des Kupfers auf dem Matrixelement zu realisieren, ist die Öffnung durch das flüssige Kupfer bedeckt.

Somit wird das Matrixelement beim Einbringen in die Öffnung des Kupfertiegels direkt und sofort von flüssigem Kupfer umgeben. Des Weiteren kann die Kupferschmelze aufgrund einer Ausnutzung der Oberflächenspannung der Kupferschmelze nicht durch die Öffnung aus dem Kupfertiegel austreten.

Neben der Oberflächenspannung wird ein Auslaufen des flüssigen Kupfers aus dem Kupfertiegel auch durch eine geometrische Abstimmung zwischen dem Matrixelement und der Öffnung erreicht.

In einer weiteren Gestaltungsform des Verfahrens weist das Matrixelement weitere Filamente und/oder ein Filamentbündel auf.

Somit kann der Anteil der Filamente und/oder Fasern am MMC-Profil und/oder -Draht erhöht werden. Des Weiteren können insbesondere Multifilamente und vertaute, gedrehte, geflochtene und/oder andersartig verbundene Filamente in einem Filamentbündel verwendet werden. Dadurch kann die Zugfestigkeit und Dauerschwenkfestigkeit erhöht sowie die Dichte und das Gewicht des gefertigten Kupferprofils und/oder Drahtes verringert werden.

Um optimale Eigenschaften des gefertigten Kupferprofils und/oder -drahtes einzustellen, weist das Matrixelement eine anorganische Faser, insbesondere eine Kohlenstofffaser und/oder eine Siliziumcarbidfaser auf.

Eine "Kohlenstofffaser" (auch "Karbonfaser") ist eine industriell hergestellte Faser aus kohlenstoffhaltigem Ausgangsmaterial, welche durch angepasste chemische Reaktionen in graphitartig angeordneten Kohlenstoff umgewandelt wird.

Eine "Siliziumcarbidfaser" ist insbesondere eine Faser aus einer zur Gruppe der Carbide gehörenden chemischen Verbindung aus Silizium und Kohlenstoff. Bei einer Siliziumcarbidfaser handelt es sich insbesondere um eine keramische Faser.

In einer weiteren Gestaltungsform des Verfahrens weist ein Filament oder weisen mehrere Filamente einen Durchmesser zwischen 3pm und 30pm, besonders zwischen 6pm und 20pm, auf.

Folglich weist das Filament oder weisen die Filamente und somit das Matrixelement eine geeignete Geometrie auf, um insbesondere feine MMC-Drähte mit einem finalen maximalen Drahtdurchmesser von ≤ 300pm zu fertigen.

Um eine Zunderbildung und/oder ein Verschlacken der flüssigen Kupferschmelze zu verhindern sowie optimale Oberflächeneigenschaften des Kupferprofils und/oder -drahtes zu fertigen, wird das Verfahren unter einer Schutzgasatmosphäre durchgeführt.

Somit kann insbesondere die Luft der umgebenden Atmosphäre und vor allem der Sauerstoff der Luft durch das Schutzgas verdrängt werden.

Folglich kann die Qualität des gefertigten Kupferprofils und/oder -drahtes weiter erhöht werden.

In einer weiteren Gestaltungsform des Verfahrens wird eine Dicke des Kupferprofils mittels einer Ziehgeschwindigkeit des Matrixelementes und/oder einer Temperierung, insbesondere einer vertikalen Temperierung, eingestellt.

Dadurch wird ein definiertes Abkühlen und Erstarren des aufgebrachten Kupfers auf dem Matrixelement und folglich eine definierte Dicke des Kupferprofils erzielt. Vor allem kann durch die Temperierung ein Erstarrungsprofil in Längsrichtung des Matrixelementes und somit in Ziehrichtung durch die Temperierung unterstützt und/oder gezielt beeinflusst werden.

Es ist besonders vorteilhaft, dass die Dicke des Kupferprofils über die Ziehgeschwindigkeit und/oder eine Temperaturführung gezielt einstellbar ist.

Um eine sich kontinuierlich ändernde, abgestufte Temperierung entlang der Erstarrungsrichtung und/oder Ziehrichtung zu erzielen, ist es vorteilhaft, wenn die Temperierung vertikal veränderlich ausgestaltet ist. Dadurch kann sowohl die Form und Ausdehnung des Meniskus als auch des Erstarrungsbereiches beeinflusst werden.

Unter einer "Temperierung" wird insbesondere eine Regelung der Temperatur verstanden. Bei einer Temperierung kann es sich insbesondere um ein Abkühlen und/oder Erwärmen handeln. Die Temperierung kann insbesondere gleichmäßig und/oder veränderlich über die Länge des Matrixelementes mit dem aufgebrachten Kupfer ausgestaltet werden. Unter einer "vertikalen Temperierung" wird insbesondere verstanden, dass die Temperierung vertikal ausgerichtet ist und somit entlang der Längsachse des Matrixelementes und der Erstarrungsrichtung verläuft. Die Temperierung weist insbesondere einzelne Heizelemente und/oder Kühlelemente auf. Die Heizelemente als auch die Kühlelemente können aktiv und/oder passiv ausgestaltet sein. Als "aktive Heizelemente" werden beispielsweise Wärmestrahler auf Basis von Gas oder elektrischer Energie eingesetzt. Eine "passive Temperierung" kann beispielsweise durch Zuleitung von Abwärme erfolgen. Ebenso können die Kühlelemente aktiv oder passiv sein. Als "passives Kühlelement" werden Kühlrippen eingesetzt, welche in räumlicher Nähe zum Matrixelement mit dem aufgebrachten Kupfer angeordnet werden. Als "aktives Kühlelement" kann beispielsweise ein Peltier-Element eingesetzt werden. Auch können zusätzlich Materialien mit bestimmten Wärmeeigenschaften, wie beispielsweise Wärmereflexion oder Wärmeleitung, zur Temperierung eingesetzt werden.

In einem weiteren Aspekt wird die Aufgabe gelöst durch ein Kupferprofil, insbesondere einen Kupferdraht, wobei das Kupferprofil mittels eines zuvor beschriebenen Verfahrens hergestellt ist.

Somit wird ein Kupferprofil, insbesondere Kupferdraht, bereitgestellt, welches oder welcher in einem einzigen Herstellungsschritt mittels des erfindungsgemäßen Verfahrens gefertigt wird. Es ist besonders vorteilhaft, dass mit dem erfindungsgemäßen Verfahren ein Kupferprofil hergestellt wird, welches über eine beliebige Länge eine sehr gleichmäßige Kupferumhüllung konstanter Dicke und konstanter Eigenschaften aufweist. Vor allem ist dadurch die Oberfläche des Kupferprofils und/oder -drahtes sehr glatt und frei von Partikeln, wie beispielsweise Zunder. Deshalb kann auf Nachbearbeitungsschritte des gefertigten Kupferprofils und/oder -drahtes verzichtet werden. Insbesondere können dünne Kupferdrähte mit einem Durchmesser kleiner 0,3mm gegenüber dem Stand der Technik in weniger Schritten hergestellt werden.

In einer weiteren Ausführungsform des Kupferprofils ist eine Dicke des Kupferprofils < 0,3mm.

Somit ist in einem einzigen Verfahrensschritt ein Kupferprofil und/oder Kupferdraht aus MMC mit einem Durchmesser von ≤ 0,3mm gefertigt. Folglich werden Feindrähte gefertigt, welche durch andere Herstellungsverfahren, beispielsweise einem Tauverfahren, nicht mit diesen kleinen Drahtdurchmessern und hohen Oberflächenqualität fertigbar sind.

Im Weiteren wird die Erfindung anhand eines Ausführungsbeispiels näher erläutert. Es zeigt die einzige
- Figur 1: eine stark schematische Schnittdarstellung eines Kupfertiegels, bei dem ein Siliziumcarbid-Filament gezogen wird, sodass ein MMC-Draht hergestellt ist.

Ein Schmelztiegel 107 weist bodenseitig eine Öffnung 108 auf. Durch die Öffnung 108 wird ein Siliziumcarbid-Filament 103 mit einem Durchmesser von 15pm vertikal nach oben mittels einer nicht gezeigten unidirektionalen Ab- und Aufspuleinheit geführt. Der Schmelztiegel 107 ist in einem nicht gezeigten Schmelzeofen angeordnet und weist in seinem Inneren eine Kupferschmelze 105 auf. Mittels der unidirektionalen Ab- und Aufspuleinheit wird in Ziehrichtung 111 an dem Siliziumcarbid-Filament 103 gezogen und dieses kontinuierlich durch die Öffnung 108 und die darüber angeordnete Kupferschmelze 105 im Schmelztiegel 107 bewegt.

Zur Fertigung eines MMC-Drahtes 101 weist die Öffnung 108 ein kreisrundes Profil mit einem Durchmesser von 0,2mm auf. Dies gewährleistet, dass die Kupferschmelze 105 über die Öffnung 108 nicht vertikal nach unten durch die Öffnung 108 austritt. Zudem weist der Bereich um die Öffnung 108 ein Material mit einem abweisenden Benetzungsverhalten auf.

Beim Austritt des Siliziumcarbid-Filamentes 103 an einer Flüssigkeitsoberfläche der Kupferschmelze 105 in die umgebende Atmosphäre bildet sich ein Meniskus 113 aus schmelzflüssigem Kupfer aus, welches kontinuierlich auf das Siliziumcarbid-Filament 103 aufgebracht wird. Durch das kontinuierliche Ziehen in Ziehrichtung 111 bildet sich eine Erstarrungsfront (Übergang flüssiges zu festes Kupfer) am Übergang des Meniskus 113 zum regulären Querschnitt des MMC-Drahtes 101 aus. Durch ein gezieltes Führen des Meniskus 113 bildet sich ein selbststabilisierender runder Querschnitt des aufgebrachten Kupfers auf dem Siliziumcarbid-Filament 103 aus.

Durch das gezielte Führen des Meniskus 113 sammeln sich eventuell vorhandene kleinere Partikel, wie Zunder, Tiegelmaterial und ähnliches, an einer unteren Basis des Meniskus 113 zur Kupferschmelze 105, wodurch der Bereich der Erstarrungsfront frei von Partikeln bleibt. Mithin wird eine Oberfläche des gefertigten MMC-Drahtes 101 erzielt, welche sehr gleichmäßig und glatt sowie frei von Partikeln ist.

In Ziehrichtung 111 folgt nach dem Ausbilden des Meniskus 113 eine Nachwärmzone 109, durch welche der MMC-Draht 101 weiter gezogen wird. Die Nachwärmzone 109 weist einzelne Heiz- und Kühlelemente auf, über welche ein entsprechendes Temperaturprofil dem Meniskus und den MMC-Draht 101 aufgeprägt wird. Dadurch wird dem MMC-Draht 101 ein definiertes Erstarrungsprofil aufgeprägt und die Oberflächenqualität weiter verbessert.

Der gesamte Herstellungsprozess des MMC-Drahtes 101 erfolgt unter einer Schutzgasatmosphäre, sodass insbesondere kein Sauerstoff in den gefertigten MMC-Draht 101 hineindiffundiert.

Über eine Ziehgeschwindigkeit in Ziehrichtung 111 und das eingestellte Temperierungsprofil der Nachwärmzone 109 wird der Durchmesser des gefertigten MMC-Drahtes 101 festgelegt.

Somit wird in einem einzigen Verfahrensschritt ein MMC-Draht 101 kontinuierlich mit sehr hohen Oberflächenqualitäten und einem gleichmäßigen Drahtdurchmesser von 130pm gefertigt, ohne dass anschließend weitere Nachbehandlungsschritte notwendig sind. Folglich wird ein kostengünstiges und schnelles Fertigungsverfahren zum Fertigen von MMC-Draht 101 bereitgestellt.

### Bezugszeichenliste

- 101: MMC-Draht (Metall-Matrix-Composit-Draht)
- 103: Siliziumcarbid-Filament
- 105: Kupferschmelze
- 107: Schmelztiegel
- 108: Öffnung
- 109: Nachwärmzone
- 111: Ziehrichtung
- 113: Meniskus

## Patentansprüche

1. Verfahren zum Herstellen eines Kupferprofils, insbesondere eines Kupferdrahtes (101), aus einem Matrixelement (103), wobei das Matrixelement mindestens ein Filament aufweist, mit folgenden Schritt
- Durchführen des Matrixelementes durch eine Öffnung (108) eines mit flüssigen Kupfer (105) gefüllten Kupfertiegels (107) derart, dass flüssiges Kupfer auf dem Matrixelement aufgebracht wird und das aufgebrachte Kupfer auf dem Matrixelement frei von dem flüssigen Kupfer im gefüllten Kupfertiegel derart erstarrt, dass direkt das Kupferprofil ausgebildet wird.

2. Verfahren nach Anspruch 1, **dadurch gekennzeichnet, dass** das Durchführen durch ein kontinuierliches Ziehen erfolgt.

3. Verfahren nach einem der vorherigen Ansprüche, **dadurch gekennzeichnet, dass** die Öffnung durch das flüssige Kupfer bedeckt ist.

4. Verfahren nach einem der vorherigen Ansprüche, **dadurch gekennzeichnet, dass** das Matrixelement weitere Filamente und/oder ein Filamentbündel aufweist.

5. Verfahren nach einem der vorherigen Ansprüche, **dadurch gekennzeichnet, dass** das Matrixelement eine anorganische Faser, insbesondere eine Kohlenstofffaser und/oder eine Siliziumcarbidfaser, aufweist.

6. Verfahren nach einem der vorherigen Ansprüche, **dadurch gekennzeichnet, dass** ein Filament oder mehrere Filamente einen Durchmesser zwischen 3pm und 30pm, bevorzugt zwischen 6µm und 20µm, aufweist oder aufweisen.

7. Verfahren nach einem der vorherigen Ansprüche, **dadurch gekennzeichnet, dass** das Matrixelement mit einer äußerlich exponierten Schicht oder frei von einer äußerlich exponierten Schicht, wobei die exponierte Schicht durch das Filament getragen wird, einen Kontaktwinkel mit flüssigen Kupfer von 15° bis 120°, vorzugsweise größer als 30° ausbildet.

8. Verfahren nach einem der vorherigen Ansprüche, **dadurch gekennzeichnet, dass** das Verfahren unter einer Schutzgasatmosphäre durchgeführt wird.

9. Verfahren nach einem der vorherigen Ansprüche, **dadurch gekennzeichnet, dass** aus dem Kupfertiegel parallel mehrere Kupferprofile gleichzeitig gezogen werden.

10. Verfahren nach einem der vorherigen Ansprüche, **dadurch gekennzeichnet, dass** eine Dicke des Kupferprofils mittels einer Ziehgeschwindigkeit des Matrixelementes und/oder einer Temperierung (109), insbesondere einer vertikalen Temperierung, eingestellt wird.

11. Kupferprofil, insbesondere Kupferdraht, wobei das Kupferprofil mittels eines Verfahrens nach einem der Ansprüche 1 bis 10 hergestellt ist.

12. Kupferprofil nach Anspruch 11, **dadurch gekennzeichnet, dass** eine Dicke des Kupferprofils kleiner 0,3mm ist.

## Claims

1. A method for manufacturing a copper profile, in particular a copper wire (101), from a matrix element (103), wherein the matrix element comprises at least one filament, with the following step of
- passing the matrix element through an opening (108) of a copper crucible (107) filled with liquid copper (105) in such a manner that liquid copper is applied onto the matrix element and the applied copper is solidified on the matrix element, free from the liquid copper in the filled copper crucible, so that the copper profile is directly formed.

2. The method according to claim 1, **characterized in that** the passing is carried out by continuous drawing.

3. The method according to one of the afore-mentioned claims, **characterized in that** the opening is covered by the liquid copper.

4. The method according to one of the afore-mentioned claims, **characterized in that** the matrix element comprises additional filaments and/or a filament bundle.

5. The method according to one of the afore-mentioned claims, **characterized in that** the matrix element comprises an inorganic fiber, in particular a carbon fiber and/or a silicon carbide fiber.

6. The method according to one of the afore-mentioned claims, **characterized in that** a filament or several filaments has or have a diameter between 3 µm to 30 µm, preferably between 6 µm and 20 µm.

7. The method according to one of the afore-mentioned claims, **characterized in that** the matrix element with an outwardly exposed layer or without an outwardly exposed layer, wherein the exposed layer is carried by the filament, forms a contact angle with the liquid copper of 15° to 120°, preferably more than 30°.

8. The method according to one of the afore-mentioned claims, **characterized in that** the method is carried out in a protective gas atmosphere.

9. The method according to one of the afore-mentioned claims, **characterized in that** several copper profiles are simultaneously drawn in parallel from the copper crucible.

10. The method according to one of the afore-mentioned claims, **characterized in that** a thickness of the copper profile is adjusted by means of a drawing speed of the matrix element and/or a tempering (109), in particular a vertical tempering.

11. A copper profile, in particular a copper wire, wherein the copper profile is manufactured by means of a method according to one of the claims 1 to 10.

12. The copper profile according to claim 11, **characterized in that** a thickness of the copper profile is less than 0.3 mm.

## Revendications

1. Procédé de fabrication d'un profilé de cuivre, en particulier d'un fil de cuivre (101), à partir d'un élément de matrice (103), où l'élément de matrice comporte au moins un filament, comportant l'étape suivante consistant à
- passer l'élément de matrice à travers une ouverture (108) d'un creuset de cuivre (107) rempli de cuivre liquide (105) de telle manière que du cuivre liquide est appliqué sur l'élément de matrice et le cuivre appliqué se solidifie sur l'élément de matrice sans le cuivre liquide se trouvant dans le creuset de cuivre rempli de telle manière que le profilé de cuivre est directement formé.

2. Procédé selon la revendication 1, **caractérisé en ce que** le passage est réalisé par étirage en continu.

3. Procédé selon l'une des revendications précédentes, **caractérisé en ce que** l'ouverture est recouverte par le cuivre liquide.

4. Procédé selon l'une des revendications précédentes, **caractérisé en ce que** l'élément de matrice comporte d'autres filaments et/ou un faisceau de filaments.

5. Procédé selon l'une des revendications précédentes, **caractérisé en ce que** l'élément de matrice comporte une fibre inorganique, en particulier une fibre de carbone et/ou une fibre de carbure de silicium.

6. Procédé selon l'une des revendications précédentes, **caractérisé en ce qu'**un filament ou plusieurs filaments présente ou présentent un diamètre compris entre 3 µm et 30 µm, de préférence entre 6 µm et 20 µm.

7. Procédé selon l'une des revendications précédentes, **caractérisé en ce que** l'élément de matrice avec une couche exposée sur l'extérieur ou sans couche exposée sur l'extérieur, la couche exposée étant portée par le filament, forme un angle de contact avec le cuivre liquide de 15° à 120°, de préférence supérieur à 30°.

8. Procédé selon l'une des revendications précédentes, **caractérisé en ce que** le procédé est mis en œuvre sous une atmosphère de gaz protecteur.

9. Procédé selon l'une des revendications précédentes, **caractérisé en ce que** plusieurs profilés de cuivre sont étirés simultanément en parallèle à partir du creuset de cuivre.

10. Procédé selon l'une des revendications précédentes, **caractérisé en ce qu'**une épaisseur du profilé de cuivre est ajustée au moyen d'une vitesse d'étirage de l'élément de matrice et/ou d'une thermorégulation (109), en particulier d'une thermorégulation verticale.

11. Profilé de cuivre, en particulier fil de cuivre, où le profilé de cuivre est fabriqué au moyen d'un procédé selon l'une quelconque des revendications 1 à 10.

12. Profilé de cuivre selon la revendication 11, **caractérisé en ce qu'**une épaisseur du profilé de cuivre est inférieure à 0,3 mm.
